# EUROPÄISCHE PATENTSCHRIFT

(11) **EP 0 597 832 B1**
(45) Veröffentlichungstag und Bekanntmachung des Hinweises auf die Patenterteilung: **28.06.1995**
(21) Anmeldenummer: 90914132.7
(22) Anmeldetag: 28.09.1990
(51) Int. Cl.: C22C 33/02

(54) **METALLPULVERMISCHUNG**
METAL-POWDER BLEND
MELANGE DE POUDRE METALLIQUE

(30) Priorität: 19.01.1990 DE 4001900
(43) Veröffentlichungstag der Anmeldung: 25.05.1994
(73) Patentinhaber: MANNESMANN Aktiengesellschaft, 40027 Düsseldorf (DE)
(72) Erfinder: DAUTZENBERG, Norbert, D-5144 Wegberg (DE); DORWEILER, Heinz, Josef, D-5144 Wegberg (DE); LINDNER, Karl-Heinz, D-5144 Wegberg (DE)
(74) Vertreter: Meissner, Peter E., Dipl.-Ing.
(86) Internationale Anmeldenummer: DE9000751
(87) Internationale Veröffentlichungsnummer: WO9110753

(56) Entgegenhaltungen:
- EP-A- 0 042 654
- FR-A- 1 298 614
- GB-A- 1 162 702

## Beschreibung

Die Erfindung betrifft eine Metallpulvermischung zur Herstellung martensitisch durchgehärteter, hochfester Sinterteile auf der Basis eines durch Verdüsung einer Stahllegierungsschmelze entstandenen Stahlpulvers, welches mit 0,3 bis 0,7 Gew-% Graphitpulver vermischt ist. Unter hochfesten Sinterteilen werden in diesem Zusammenhang Teile mit einer Zugfestigkeit von mindestens 550 N/mm² verstanden.

Aus der EP 0 136 169 B1 ist ein Stahllegierungspulver zur Herstellung hochfester Sinterteile bekannt, das besteht aus (Gew%)
max. 0,02 % C
max. 0,1 % Si
0,4 - 1,3 % Ni
0,2 - 0,5 % Cu
0,1 - 0,3 % Mo
max. 0,3 % Mn
max. 0,01 % N
Rest Eisen und übliche Verunreinigungen.

Dieses Legierungspulver soll billig herstellbar und verarbeitbar sein, gute Preßeigenschaften aufweisen und eine hohe Festigkeit im gesinterten Fertigteil gewährleisten. Über seine Eigenschaften hinsichtlich der erzielbaren Maßgenauigkeit im Fertigteil ist in dieser Schrift nichts Näheres ausgeführt.

Durch das Sintern eines aus Stahlpulver hergestellten Preßlings wird dessen Geometrie normalerweise verändert. Man spricht von Sinterschwund. Ein martensitisches Härten wirkt im Grundsatz wegen der damit verbundenen Volumenvergrößerung infolge der Gefügeumwandlung diesem Effekt entgegen. Selbstverständlich kann eine Volumenänderung des Fertigteils gegenüber dem zum Sintern eingesetzten Preßling auch bei der Auslegung des Preßwerkzeugs berücksichtigt werden, d.h. man versucht, die Maßabweichungen zu antizipieren und durch eine Änderung der Maße des Preßlings von vornherein auszugleichen. Bisher ist dies aber nur sehr unvollkommen gelungen, weil die relativen Maßabweichungen nicht nur von den jeweiligen Wanddicken im Preßling abhängig sind, sondern auch die am Preßling erzielte Dichte, die innerhalb desselben Preßlings und auch zwischen den einzelnen Exemplaren von an sich gleichartigen Preßlingen Schwankungen unterliegt, hierauf einen großen Einfluß hat. Insofern haben die Bemühungen zur Erzielung einer Maßkonstanz im gesinterten Fertigteil aus fertiglegierten Werkstoffen bisher lediglich eine reproduzierbare Begrenzung der Maßabweichungen auf Werte im günstigsten Fall bis zu etwa +/- 0,1 % erbracht. Für viele Teile sind derartige Abweichungen nicht mehr tolerierbar. Aus diesem Grunde unterzieht man Sinterteile vielfach einem abschließenden Kalibriervorgang, was mit erheblichen Kosten verbunden ist. Bei gehärteten Teilen ist aber wegen der Härte der Sinterteile nicht einmal das mehr möglich.
Aus der EP 0 042 654 ist eine Sinterlegierung bekannt, bei der der Nickelgehalt maximal 2,5 % beträgt. Dieser Gehalt ist in Verbindung mit dem Molybdängehalt von Bedeutung für die Möglichkeit einer Lufthärtung. Bei der in dieser Schrift offenbarten Höchtstgrenze von 0,7 % Mo läßt sich diese allerdings nicht durchführen. Die verbesserte Festigkeit wird bei dieser Legierung durch eine besondere Wärmebehandlung nach dem Sintern erreicht.

Aufgabe der Erfindung ist es, eine Metallpulvermischung anzugeben, die mit möglichst geringem Aufwand herstellbar ist und die Herstellung von hochfesten und verschleißfesten Sinterteilen gestattet, deren Maßabweichungen in einem Toleranzband von maximal +/- 0,05 % Breite gehalten werden können, ohne daß es hierzu zusätzlicher konstruktiver Maßnahmen am Preßwerkzeug für die Herstellung der zu sinternden Preßlinge bedarf. Das Metallpulver soll also die Eigenschaft haben, beim Sintern von daraus mit üblicher Verdichtung hergestellten Preßlingen kein nennenswertes Schrumpfen oder Wachsen zu bewirken.

Gelöst wird diese Aufgabe durch das Verfahren und eine Metallpulvermischung mit den Merkmalen des Patentanspruchs 1 bzw 3. Vorteilhafte Weiterbildungen dieser Mischung sind in den Unteransprüchen 2 und 4 bis 8 angegeben.

Im Gegensatz zu dem aus der EP 0 136 169 B1 bekannten Stahllegierungspulver ist erfindungsgemäß vorgesehen, den Cu-Anteil nicht bereits in die zur Verdüsung eingesetzte Legierung einzubringen, sondern in feinteiliger Form mit dem Stahlpulver zu vermischen. Außerdem sind die Mengenanteile der einzelnen Legierungselemente gemäß Anspruch 1 in anderen Grenzen gehalten als bei dem bekannten Stahlpulver. Besonders wesentlich ist es, daß das Verhältnis des Cu-Anteils an dem ebenfalls in Pulverform als Kohlenstoff in die Metallpulvermischung eingebrachten Graphitanteil im Bereich 1,4-2,5, vorzugsweise 2,0 gehalten wird. Bei Einhaltung aller Vorschriften des Patentanspruchs 1 gelingt es überraschenderweise, Preßlinge nach üblichen Preßverfahren der Pulvermetallurgie herzustellen, die unter wiederum üblichen Sinterbedingungen unabhängig von den Wanddicken der Preßlinge nahezu völlige Maßkonstanz aufweisen. Die Maßabweichungen betragen weniger als +/- 0,05 %.

Bei Abkühlung an Luft oder mittels einer in der Kühlzone des Sinterofens angeordneten Gasdusche (z.B. unter Druck zugeführtes Inertgas) ergibt sich in den Sinterteilen ein vollständig martensitisches Gefüge, das den Teilen eine hohe Festigkeit (über 750 N/mm²) verleiht, ohne daß es hierzu einer nachträglichen Wärmebehandlung bedarf.

Anhand des nachfolgenden Ausführungsbeispiels wird die Erfindung näher erläutert.

Es wurde ein Stahlpulver durch Wasserverdüsung einer Schmelze mit folgender Zusammensetzung (Gew-%) erzeugt:
0,01 % C
0,02 % Si
0,10 % Mn
4,0 % Ni
0,5 % Mo
0,020 % P
0,010 % S
Rest Eisen und übliche Verunreinigungen.

Nach der Wasserverdüsung wurde dieses Stahlpulver getrocknet und bei etwa 1000^{o}C einer Reduktionsglühung in einer H₂-Atmosphäre unterzogen. Nach Abkühlung wurde das so entstandene Agglomerat feinteilig vermahlen. Der Restsauerstoffgehalt des Stahlpulvers belief sich auf etwa 0,15 %, seine Fülldichte betrug etwa 3 g/cm³.

Diesem Stahlpulver wurden anschließlich 0,60 % Graphitpulver und 1,0 % feinteiliges Cu sowie ca. 1 % übliches Schmiermittel zugesetzt. Nach gleichmäßiger Mischung dieser Komponenten wurden Preßlinge durch Kaltpressen in üblicher Weise erzeugt, wobei die Dichte der Preßlinge etwa 7 g/cm³ betrug.

Nach dem Sintern dieser Preßlinge bei etwa 1120^{o}C ergaben sich an den Fertigteilen Maßabweichungen von weniger als +/- 0,03 % gegenüber den Preßlingsmaßen. Die Teile waren bei Abkühlung unter einer Stickstoffdusche nach dem Sintern vollständig martensitisch durchgehärtet und wiesen eine Zugfestigkeit von über 820 N/mm² bei einer Härte von ca. 400 HB.

Bei einem weiteren Versuch mit dieser erfindungsgemäßen Metallpulvermischung wurde eine Zweifachpreß- und -Sintertechnik mit den Temperaturstufen 800^{o}C und 1120^{o}C auf die Preßlinge angewendet. Dabei ergaben sich durch die beiden Sintervorgänge wiederum Maßabweichungen von jeweils weniger als 0,03 %. Die Zugfestigkeit lag bei ca. 900 N/mm², die Härte bei ca. 450 HB.

Die Vorteile der erfindungsgemaßen Metallpulvermischung sind insbesondere darin zu sehen, daß maßkonstante Sinterteile hergestellt werden können, die keine aufwendige mechanische, umformtechnische oder wärmetechnische Nachbehandlung nach dem Sintern mehr erfordern und wobei das Stahlpulver auf preisgünstige Weise herstellbar ist. Es ist nämlich für die gewählte Legierung der Erfindung eine Wasserverdüsung mit anschließender Reduktion unter H₂-Atmosphäre anwendbar. Eine kostenaufwendige Vakuumglühung, wie sie bei anderen fertiglegierten wasserverdüsten Metallpulvern für den gleichen Einsatzzweck notwendig ist, kann hierbei entfallen. Die preiswerte Herstellung ist darüberhinaus noch verbunden mit der Erzielung hervorragender Festigkeits- und Verschleißeigenschaften.

## Patentansprüche

1. Verfahren zur Herstellung hochfester Sinterteile durch Sintern von Preßlingen, die aus einem Ni-enthaltenden Stahllegierungspulver mit (in Gew.-%)
max. 0,02 % C
max. 0,03 % Si
0,05 - 0,25 % Mn
0,2 - 1,5 % Mo
Rest Eisen und übliche Verunreinigungen
erzeugt wurden, wobei dem Stahllegierungspulver feinteiliges Cu in einer Menge von 0,1-1,5 % und Graphit in einer Menge von 0,3-0,7 % zugesetzt wurden,
mit der Maßgabe,
daß der Ni-Gehalt des Stahllegierungspulvers, das durch Wasserverdüsung einer Stahlschmelze erzeugt wurde, über 2,5 % bis max. 5,0 % beträgt, daß das Mengenverhältnis Cu : Graphit im Bereich 1,4 - 2,5 gehalten wird und
daß die Sinterteile martensitisch durchgehärtet werden, indem sie ohne eine nachträgliche Wärmebehandlung nach dem Sintern an Luft oder unter einer Gasdusche abgekühlt werden.

2. Verfahren nach Anspruch 1,
dadurch gekennzeichnet,
daß der Ni-Gehalt im Bereich 3,0 - 4,0 % gehalten wird.

3. Metallpulvermischung zur Verwendung in dem Verfahren nach Anspruch 1, hergestellt aus einer Ni-enthaltenden Stahllegierung mit (in Gew.-%)
max. 0,02 % C
max. 0,03 % Si
0,05 - 0,25 % Mn
0,2 - 1,5 % Mo
Rest Eisen und übliche Verunreinigungen,
mit einem Zusatz an feinteiligem Cu in einer Menge von 0,7 - 1,5 % und an Graphit in einer Menge von 0,3 - 0,7 %,
wobei
das durch Wasserverdüsung erzeugte Stahlpulver einen Ni-Gehalt von über 2,5 % bis max. 5,0 % aufweist und daß das Mengenverhältnis Cu : Graphit im Bereich 1,4 - 2,5 gehalten wird.

4. Metallpulvermischung nach Anspruch 3,
dadurch gekennzeichnet,
daß der Mn-Gehalt auf Werte von 0,10 - 0,20 eingeschränkt ist.

5. Metallpulvermischung nach Anspruch 3 oder 4,
dadurch gekennzeichnet,
daß der Ni-Gehalt auf 3,0 - 4,0 % eingeschränkt ist.

6. Metallpulvermischung nach einem der Ansprüche 3 bis 5,
dadurch gekennzeichnet,
daß der Mo-Gehalt auf Werte von 0,5 - 1,0 % eingeschränkt ist.

7. Metallpulvermischung nach einem der Ansprüche 3 bis 6,
dadurch gekennzeichnet,
daß der Graphitzusatz auf 0,5 - 0,6 % eingeschränkt ist.

8. Metallpulvermischung nach einem der Ansprüche 3 bis 7,
dadurch gekennzeichnet,
daß das Verhältnis Cu : Graphit bei 2 liegt.

## Claims

1. Method for manufacturing high-strength sintered parts by sintering compacts which have been produced from a steel alloy powder containing Ni and with (in % by weight)
max. 0.02 % C
max. 0.03 % Si
0.05 - 0.25 % Mn
0.2 - 1.5 % Mo
the remainder iron and usual impurities,
fine Cu having been added to the steel alloy powder in a quantity of 0.7 - 1.5 % and graphite in a quantity of 0.3 - 0.7 %,
on the condition
that the Ni content of the steel alloy powder, which was produced by spraying a steel melt with water, is above 2.5 % to a maximum of 5.0 %,
that the quantitative ratio of Cu : graphite is maintained in the range from 1.4 to 2.5
and
that the sintered parts undergo martensite full hardening by being cooled in air or under a gas spray without a subsequent heat treatment following sintering.

2. Method according to claim 1,
characterised in that the Ni content is maintained in the range from 3.0 to 4.0 %.

3. Metal powder mixture for use in the method according to claim 1, manufactured from a steel alloy containing Ni and with (in % by weight)
max. 0.02 % C
max. 0.03 % Si
0.05 - 0.25 % Mn
0.2 - 1.5 % Mo
the remainder iron and usual impurities,
with fine Cu being added in a quantity of 0.7 to 1.5 % and graphite in a quantity of 0.3 - 0.7 %, the steel powder produced by spraying with water having a Ni content above 2.5 % to a maximum of 5.0 % and the quantitative ratio of Cu : graphite being maintained in the range from 1.4 to 2.5.

4. Metal powder mixture according to claim 3, characterised in that the Mn content is restricted to values of 0.10 - 0.20.

5. Metal powder mixture according to claim 3 or 4,
characterised in that the Ni content is restricted to 3.0 - 4.0 %.

6. Metal powder mixture according to one of claims 3 to 5,
characterised in that the Mo content is restricted to values of 0.5 - 1.0 %.

7. Metal powder mixture according to one of claims 3 to 6,
characterised in that the graphite addition is restricted to 0.5 - 0.6 %.

8. Metal powder mixture according to one of claims 3 to 7,
characterised in that the Cu : graphite ratio is 2.

## Revendications

1. Procédé pour fabriquer des pièces frittée à résistance mécanique élevée, par frittage de pièces pressées, qui ont été créées à partir d'une poudre d'alliage d'acier contenant Ni, avec (en pourcentages pondéraux) :
| | |
|---|---|
| C max. | 0,02 % |
| Si max. | 0,03 % |
| Mn | 0,05 - 0,25 % |
| Mo | 0,2 - 1,5 % |
| le restant étant du fer et des impuretés usuelles, | |
du cuivre à grains fins, en une quantité de 0,7 - 1,5 %, et du graphite en une quantité de 0,3 - 0,7 % ayant été ajoutés à la poudre d'alliage d'acier, avec la caractéristique que la teneur en Ni de la poudre d'alliage d'acier, qui a été créée par atomisation aqueuse d'un bain de fusion d'acier, vaut au-dessus de 2,5 % jusqu'au maximum 5,0 %, que le rapport quantitatif Cu : graphite est maintenu dans la plage 1,4-2,5, et que les pièces frittées sont trempées à coeur de façon martensique, en ce qu'elles sont refroidies, sans un traitement thermique ultérieur après le frittage, à l'air ou sous un courant de gaz.

2. Procédé selon la revendication 1,
caractérisé en ce que la teneur en Ni est maintenue dans la plage 3,0 - 4,0 %.

3. Mélange de poudre métallique utilisable dans le procédé selon la revendication 1, fabriqué à partir d'un alliage d'acier contenant Ni avec (en pourcentages pondéraux) :
| | |
|---|---|
| C max. | 0,02 % |
| Si max. | 0,03 % |
| Mn | 0,05 - 0,25 % |
| Mo | 0,2 - 1,5 % |
| le restant étant du fer et des impuretés usuelles, | |
avec un ajout de Cu à grains fins en une quantité de 0,7 - 1,5 % et de graphite en une quantité de 0,3 - 0,7 %, la poudre d'acier créée par atomisation aqueuse présentant une teneur en Ni de plus de 2,5 % jusqu'au maximum 5,0 %, et le rapport quantitatif Cu : graphite étant maintenu dans la plage 1,4 - 2,5.

4. Mélange de poudre métallique selon la revendication 3, caractérisé en ce que la teneur en Mn est limitée à des valeurs de 0,10 - 0,20.

5. Mélange de poudre métallique selon la revendication 3 ou 4,
caractérisé en ce que la teneur en Ni est limitée à 3,0 - 4,0 %.

6. Mélange de poudre métallique selon une des revendications 3 à 5,
caractérisé en ce que la teneur en Mo est limitée à des valeurs de 0,5 - 1,0 %.

7. Mélange de poudre métallique selon une des revendications 3 à 6,
caractérisé en ce que l'ajout de graphite est limité à 0,5 - 0,6 %.

8. Mélange de poudre métallique selon une des revendications 3 à 7,
caractérisé en ce que le rapport Cu : graphite vaut 2.
